# EUROPÄISCHE PATENTSCHRIFT

(11) **EP 0 036 993 B1**
(45) Veröffentlichungstag und Bekanntmachung des Hinweises auf die Patenterteilung: **19.10.1983**
(21) Anmeldenummer: 81101918.1
(22) Anmeldetag: 16.03.1981
(51) Int. Cl.: D21H 3/38

(54) **Verfahren zum Veredeln von Papier, Pappe und Karton**
Process for ennobling paper and paper-board
Procédé d'ennoblissement de papier et carton

(30) Priorität: 28.03.1980 DE 3012002
(43) Veröffentlichungstag der Anmeldung: 07.10.1981
(73) Patentinhaber: Wolff Walsrode Aktiengesellschaft, D-29655 Walsrode (DE)
(72) Erfinder: Behn, Rudolf, D-3030 Walsrode (DE); Hoppe, Lutz, Dr., D-3030 Walsrode (DE); Szablikowski, Klaus, Dr., D-3030 Walsrode (DE); Huhn, Helmut, Dr., D-3030 Walsrode (DE)
(74) Vertreter: Kutzenberger, Helga, Dr.

## Beschreibung

Die Erfindung betrifft Verfahren zur Verstärkung von Papier- und Pappmaterialien mit wäßrigen Lösungen von Copolymeren aus Acrylnitril, Acrylamid und Acrylsäure.

Bahnen aus Wellpappe, Behälter oder Schachteln aus Wellpappe, Schachteln aus Pappmaterialien oder anderen Arten von Papier oder Pappmaterialien haben keine ausreichende Festigkeit, insbesondere Wasserfestigkeit, die für viele Einsatzzwecke gefordert wird.

Bei der Herstellung von Verstärkungspappmaterialien ist es bereits bekannt, zur Verbesserung der Wasserfestigkeit das gewellte Pappmaterial in Bahnenform in eine Polycarbonatlösung einzutauchen, um das gewellte Pappmaterial zu imprägnieren oder beschichten. Dieses Verfahren hat jedoch den Nachteil, daß das Polycarbonat nun schwierig in Methylenchlorid oder Ethylenchlorid aufzulösen ist.

Nach der US-A-3479213 werden zum Verstärken von Papier oder Wellpappe Lösungen von verschiedenen, insbesondere thermoplastischen Harzen wie Polystyrolen in Lösungsmitteln oder in Lösungsmittelgemischen verwendet wie z. B. Xylol und weiteren Lösungsmitteln, die in ganz bestimmten Verhältnissen eingesetzt werden müssen. Die Rückgewinnung der Lösungsmittel ist schwierig und aufwendig. Außerdem ist Xylol leicht brennbar. Für kontinuierliche Arbeitsweisen eignen sich daher solche Systeme nicht.

In der DE-B-2 345 982 werden Polymerisate auf Basis Styrol, Acrylnitril, Butadien und Acrylat in einem Halogenkohlenwasserstoff gelöst und Papier- oder Pappmaterialien zur Verstärkung mit dieser Lösung behandelt. Ein großer Nachteil dieses Verfahrens ist, daß die Produkte in organischen Lösungsmitteln gelöst werden müssen, deren physiologische Wirkungen nicht ganz unbedenklich sind.

Ein weiterer Nachteil der Verwendung der wasserunlöslichen Substanzen ist, daß das Papiermaterial vor der Behandlung auf einen Wassergehalt von unter 5Mo getrocknet werden muß, um ein Diffundieren der organischen Lösungen in das Papier zu erreichen. Diese Nachtrocknung verbietet sich schon aus wirtschaftlichen Gründen.

Weiter ist aus der DE-B-1 182 047 bekannt, daß wasserlösliche Copolymerisate, bestehend aus 55 bis 94 Gew.-% Acrylsäureamid und/oder Methacrylsäureamid und 45 bis 6 Gew.-% Estern ungesättigter Carbonsäuren mit 1-4 Kohlenstoffatomen enthaltenen Alkoholen, zur Verbesserung der Fettundurchlässigkeit und zur Erhöhung der Beständigkeit gegen lösungsmittelhaltige Lacke und Paraffinschmelzen von Papieren eingesetzt werden können. Für viele Einsatzgebiete reicht die Festigkeit des so imprägnierten Papiermaterials aber nicht aus.

Dies gilt auch für das Papier, das gemäß der DE-A-2741 753 mit Alkali- oder Erdalkalisalzen von Copolymerisaten aus (Meth)acrylsäure, Acrylnitril und/oder Acrylamid und gegebenenfalls (Meth)acrylsäureestern imprägniert wird.

Überraschenderweise gelingt es nun, die Festigkeit von Papiermaterialien noch entscheidend zu verbessern, wenn man die Oberfläche der Materialien mit wäßrigen Lösungen von Copolymerisaten aus Acrylnitril, Acrylamid und Acrylsäure behandelt. Da keine Alkali- oder Erdalkalimetallsalze, insbesondere Ca- oder Mg Salze, der Copolymeren eingesetzt werden müssen, gelingt es außerdem, Abwässerprobleme zu vermeiden.

Gegenstand der Erfindung sind daher Verfahren zur Verbesserung der Festigkeit von Papier-, Pappe- oder Kartonmaterialien, indem man die Oberfläche dieser Materialien mit wäßrigen Lösungen von Copolymericaten von (Meth)-acrylsäurederivaten und ggf. üblichen Zuschlagstoffen behandelt, dadurch gekennzeichnet, daß man als Copolymerisate Copolymerisate aus
1) 0,1―10 Gew.-%, vorzugsweise 0,1-7 Gew.-% Acryinitril
2) wenigstens 30 Gew.-%, vorzugsweise 35-65 Gew.-% Acrylamid und
3) 30-60 Gew.-%, vorzugsweise 35-60 Gew.-% Acrylsäure und/oder Methacrylsäure, die gegebenenfalls ganz oder teilweise in Form ihres Ammoniumsalzes vorliegen können, verwendet.

Die Herstellung der erfindungsgemäß verwendeten Copolymerisatlösung kann durch bekannte Hydrolyse-Reaktionen des Polyacrylnitrils in Wasser bei erhöhten Temperaturen erfolgen. Die Herstellung dieser wasserlöslichen Co-polymerisate aus wasserunlöslichen Polyacrylnitril durch Hydrolyse, wird in der DE-C-1 207 086 und in der DE-C-2 031 972 beschrieben.

Die erfindungsgemäße wäßrige Lösung soll 0,5-40 Gew.-%, vorzugsweise 3-30 Gew.-% des Copolymeren enthalten.

Außerdem werden vorzugsweise die verschiedenen, in der Papierindustrie üblichen Additive in die erfindungsgemäß zu verwendende Co-polymerlösung eingearbeitet.

Zu nennen ist die Zugabe von Stärke- und Carboxymethylcellulose Produkten, die eine Verminderung der Staubbildung oder eine verbesserte Filmbildung auf der Oberfläche des Papiers oder des Pappmaterials bewirken können. Weiterhin können auch bei Bedarf Farbstoffe und Pigmente, sowie Füllstoffe, z. B. Kaolin, Kreide und Titandioxid, je nach individuellem Verwendungszweck in die Harzlösung eindispergiert werden.

Soll z. B. die Naßfestigkeit eines Papiers oder Pappmaterials erhöht werden, so können ebenfalls kationenaktive Naßfestmittel in die Harzlösung eingebracht werden. Auch kann durch Zugabe von geringen Mengen Vernetzungsmittel (z. B. Formaldehyd und Epichlorhydrin) eine erhöhte Wasserundurchlässigkeit nach dem Trocknen des Papiers und Pappenmaterials erreicht werden.

Schließlich können auch in die Harzlösung geeignete kationenaktive Verbindungen, die mit den Acrylsäuregruppen der Harzlösung keine Unverträglichkeit hervorrufen, eingebracht werden, um bei z. B. dichteren Papiersorten ein noch besseres Aufziehen auf die anionenaktiv geladene Faseroberfläche und Bindung an diese zu erreichen. Zu nennen sind quarternäre Ammoniumverbindungen wie z. B. 3-Chlor-2-Hydroxypropyl-Trimethyl-Ammoniumchlorid, modifizierte Polyamidoamine oder auch wasserlösliche Polyacrylamide.

Für Papierlagen und Wellbahnen, wie Materialien zur Herstellung von Wellpappe und anderen entsprechenden Papier- und Pappmaterialien, die nach dem erfindungsgemäßen Verfahren behandelt werden, ist eine Vortrocknung unter einem Restfeuchtigkeitsgehalt von i 0% nicht erforderlich.

In der Papierindustrie, z. B. bei der Herstellung von Wellstoffpapieren, erfolgt die Oberflächenbehandlung vorzugsweise durch Aufsprühung von Lösungen auf die Oberfläche des noch nassen Papiervlieses auf dem Papiermaschinensieb, bei modernen und größeren Papiermaschinen, überwiegend über eine Oberflächenleimpresse in der Trockenpartie.

Die wäßrige Polymerlösung wird vorzugsweise auf beiden Seiten der Papierbahn in Mengen von 0,5-25 g/m² Co-polymerisat aufgetragen.

Nach der Oberflächenveredelung der Papierbahn erfolgt eine übliche und umweltfreundliche Trocknung der Papierbahn in der Trockenpartie der Maschine bis auf eine Restfeuchtigkeit von 4-8%.

Es ist auch möglich eine Schaumemulsion, die durch Einarbeiten von Luft (gegebenenfalls nach Zusatz von Schaumstabilisatoren) in die wäßrige Harzlösung erhalten wird, über Auftragsaggregate auf die Papierbahn oberflächlich aufzutragen. Geeignete Aggregate zum Auftragen von Schaum auf Papier-, Pappe oder Kartonmaterialien sind u. a. die Leimpresse, Sprühdüsen, Walzen mit geeigneten Rakeln. Ein großer Vorteil des Schaumaufträgers im Vergleich zum Lösungsauftrag ist die geringe Steigerung des Feuchtigkeitsgehaltes der Papierbahn, wodurch einer Steigerung der Reaktionsgeschwindigkeit bis zu 30% erreicht werden kann.

Das erfindungsgemäße Verfahren ist sowohl auf Wellpapiermaterialien als auch auf anderen Arten von Papier oder Pappmaterialien unterschiedlichster Flächengewichte anwendbar. Die wäßrige Harzlösung dringt in das zu behandelnde Papier öder Pappmaterial ein, ohne daß irgendein Durchdringungsmittel erforderlich wäre, so daß das Material innerhalb einer sehr kurzen Zeit ausreichend mit der wäßrigen Harzlösung imprägniert ist und eine gute Festigkeit- und Wasserbeständigkeit aufweist.

Das erfindungsgemäß behandelte Material eignet sich auch gut für die Herstellung von Schachteln und Behälter. Nach dem erfindungsgemäßen Verfahren können auch für die Wellpappenherstellung verstärkte Kern- und/oder Decklagen kontinuierlich hergestellt und anschließend gewellt werden.

### Beispiel 1

Auf einer Versuchsmaschine der Firma Jagenberg, Typ: Laboranlage, wird ein nicht oberflächenbehandelter Wellenstoff mit einem Flächengewicht von 123 g/m² mit einer Restfeuchte von 5% und einer Arbeitsbreite von 30 cm und einer Geschwindigkeit von 4 m/min durch ein Auftragsbad geführt, in dem eine 7 Gew.-%ige wäßrige Lösung eines Copolymerisats, bestehend aus 3 Gew.-% Acrylnitril, 47 Gew.-% Acrylsäure und 50 Gew.-% Acrylamid enthalten ist.

Nach Abquetschung des beidseitig behandelten Wellenstoffpapiers schließt sich eine Trockung in einem Trockenkanal bei 150°C an. Das aufgewickelte und oberflächenbehandelte Papier hat eine Restfeuchtigkeit von 5% und ein Flächengewicht von 131 g/m², das einem Auftrag von 7,5 g/m² beidseitig entspricht.

### Beispiel 2

Es wird eine 7 gew.-%ige, wäßrige Copolymerisat-Lösung wie in Beispiel 1 beschrieben, mit Hilfe eines Küchenmixers und durch Zusatz einer geringen Menge (1%) eines üblichen Emulgators in die Schaumform überführt.

Der Schaum, der nach 30 sec. Rühren im Küchenmixer erhalten wird, ist über 15 Min, stabil und zeigt eine Volumenzunahme von mindestens 20% im Vergleich zu der 7 Gew.-%igen Copolymerisat-Lösung.

Dieser Schaum wird wie in Beispiel 1 angegeben auf Wellenstoffpapier beidseitig aufgetragen. Die Restfeuchtigkeit beträgt 5%, das Fläcengewicht wird mit 132 g/m² und der Auftrag mit 8,4 g/m² ermittelt.

### Vergleichsbeispiel 1

Auf derselben wie im Beispiel 1 beschriebenen Versuchsmaschine wird eine verdünnte aufgeschlossene und auf 7 Gew.-% eingestellte Maisstärkesuspension für die Oberflächenbeschichtung von Wellenstoffpapier analog Beispiel 1 benutzt. Die Restfeuchtigkeit nach dem Trocknungsvorgang des so mit Maisstärke behandelten Wellenstoffpapiers beträgt ebenfalls 5%, das Flächengewicht wird mit 133 g/m² ermittelt, das einem Auftrag von 9,4 g/m² beidseitig entspricht.

Zur Charakterisierung der Festigkeitseigenschaften werden folgende physikalischen Daten nach angegebenen Standardmethoden ermittelt. Als 0-Probe wird der nicht behandelte Wellenstoff für die physikalischen Messungen herangezogen.
1. Messung des CMT-Wertes nach DIN 53143 als wesentliche Meßgröße zur Bestimmung des Flachstauchwiderstandes an labormäßig gewellten Papieren.
2. Messung der Berstfestigkeit (Mullentest nach DIN 53141).
3. Die Bestimmung der Wasseraufnahme nach Cobb nach DIN 53132.

In Tabelle 1 sind die Untersuchungsergebnisse zusammengefaßt. In Tabelle 11 der Untersuchungen der Steifigkeit gemessen nach DIN 53 121 enthalten.

### Vergleichsbeispiel 2 (gemäß DE-B-1 182 047, Beispiel 1)

Auf derselben wie im Beispiel 1 beschriebenen Versuchsmaschine wird eine 7 gew.-%ige wäßrige Lösung eines Copolymerisats, bestehend aus 80 Teilen Metacrylsäureamid und 20 Teilen Acrylsäureethylester mit einem K-Wert von 45, beidseitig wie im Beispiel 1 beschrieben, auf Wellenstoff aufgetragen. Die Restfeuchtigkeit beträgt 5%, das Flächengewicht wird mit 132 g/m² ermittelt. Der beidseitige Auftrag beträgt 8,4 g/m².

In den Tabelle I und II sind wieder die Untersuchungsergebnisse der physikalischen Messungen angegeben.

### Vergleichsbeispiel 3 (gemäß DE-A-2 741 753)

Es wurde ein Copolymerisat gemäß Beispiel 1 der DT-A-2 741 753 mit Calciumhydroxid in das entsprechende Salz überführt. Eine 7 Gew.-%ige Copolymerisat-Salz-Lösung wird wie im Beispiel 1 auf Wellenstoff (Papier) beidseitig, aufgetragen. Die Restfeuchtigkeit beträgt 5%, das Flächengewichtwird mit 131 g/m² und der Auftrag mit 7,5 g/m² ermittelt.

In den Tabellen 1 und II sind die physikalischen Werte des so behandelten Papiers eingetragen.

## Patentansprüche

1. Verfahren zur Verbesserung. der Festigkeit von Papier-, Päppe- oder Kartonmaterialien, indem man die Oberfläche dieser Materialien mit wäßrigen, Lösungen von Copolymerisaten von (Meth)-acrylsäurederivaten und ggf üblichen Zuschlagstoffen behandelt, dadurch gekennzeichnet, daß man als Copolymerisäte Copolymerisate aus
1) 0,1―10 Gew.-% Acrylnitril
2) wenigstens 30.Gew:-% Acrylamid und
3) 30-60 Gew.-% Acrylsäure und/oder Methacrylsäure, die gegebenenfalls ganz oder teilweise in Form ihres Ammoniumsalzes vorliegen können, verwendet.

2. Verfahren nach Anspruch 1, dadurch gekennzeichnet, daß ein Copolymerisat aus 0,1―7 Gew.-% der Komponente 1, 35―65 Gew.-% der Komponente 2, und 30―60 Gew.-% der Komponente 3, verwendet wird.

3. Verfahren nach Ansprüchen 1 und 2, dadurch gekennzeichnet, daß die wäßrige Lösung 0,5-40 Gew.-% des Copolymerisats enthält.

4. Verfahren nach Ansprüchen 1-3, dadurch gekennzeichnet, daß das Copolymerisat in Mengen von 0,5-25 g/m² aufgetragen wird.

5. Verfahren nach Ansprüchen 1―4, dadurch gekennzeichnet, daß die wäßrige Polymersatlösung aufgesprüht oder in Form einer Schaumemulsion auf die zu behandelnde Oberfläche aufgebracht wird.

## Claims

1. Process for improving the strength of paper, board or card materials by treating the surface of these materials with aqueous solutions of copolymers of (meth)acrylic acid derivatives and optionally customary additives, characterised in that the copolymers used are copolymers of
1. 0.1―10% by weight of acrylonitrile,
2. at least 300% by weight of acrylamide and
3. 30-60% by weight of acrylic acid and/or methacrylic acid, which can optionally be present entirely or partially in the form of their ammonium salt.

2. Process according to Claim 1, characterised in that a copolymer of 0.1―7% by weight of component 1,35-65% by weight of component 2 and 30-60% weight of component 3 is used.

3. Process according to Claims 1 and 2, characterised in that the aqueous solution contains 0.540% by weight of the copolymer.

4. Process according to Claims 1-3, characterised in that the copolymer is applied in quantities of 0.5-25 g/m².

5. Process according to Claims 1-4, characterised in that the aqueous polymer solution is sprayed on to the surface to be treated or applied thereto in the form of a foam emulsion.

## Revendications

1. Procédé en vue d'améliorer la résistance de matières en papier, en carton-pâte ou en carton en traitant la surface de ces matières avec des solutions aqueuses de copolymères de dérivés d'acide (méth)acrylique et éventuellement d'additifs habituels, caractérisés en ce que, comme copolymères, on utilise des copolymères constitués de:

2. Procédé suivant la revendication 1, caractérisés en ce qu'on utilise un copolymère constitué de 0,1―7% en poids du composant 1, de 35―65% en poids du composant 2 et de 30―60% en poids du composant 3.

3. Procédé suivant les revendications 1 et 2, caractérisés en ce que la solution aqueuse contient 0,5―40% en poids du copolymère.

4. Procédés suivant les revendications 1 à 3, caractérisés en ce que le copolymère est appliqué en quantités de 0,5-25 g/m².

5. Procédé suivant les revendications 1 à 4, caractérisés en ce qu'on pulvérise la solution aqueuse du polymère ou on l'applique sous forme d'une émulsion de mousse sur la surface à traiter.
